# EUROPÄISCHE PATENTSCHRIFT

(11) **EP 0 399 010 B1**
(45) Veröffentlichungstag und Bekanntmachung des Hinweises auf die Patenterteilung: **27.01.1993**
(21) Anmeldenummer: 89912436.6
(22) Anmeldetag: 28.10.1989
(51) Int. Cl.: D21H 17/67, D21H 17/21, D21H 21/06, D21H 21/18, D21H 23/76, D21H 23/18, D21J 5/00, D21J 7/00, D21H 13/36

(54) **PAPIER-, KARTON- ODER PAPPENARTIGER WERKSTOFF UND VERFAHREN ZU DESSEN HERSTELLUNG**
PAPER-LIKE OR CARDBOARD-LIKE RAW MATERIAL AND PROCESS FOR MAKING IT
MATIERE PREMIERE DU TYPE PAPIER OU CARTON ET SON PROCEDE DE FABRICATION

(30) Priorität: 07.11.1988 DE 3837746
(43) Veröffentlichungstag der Anmeldung: 28.11.1990
(73) Patentinhaber: ZEUNER, Manfred, D-94496 Ortenburg (DE); DOBLANZKI, Peter, D-94496 Ortenburg (DE)
(72) Erfinder: ZEUNER, Manfred, D-94496 Ortenburg (DE); DOBLANZKI, Peter, D-94496 Ortenburg (DE)
(74) Vertreter: Patentanwälte Dipl.-Ing. R. Splanemann Dr. B. Reitzner Dipl.-Ing. K. Baronetzky
(86) Internationale Anmeldenummer: EP8901287
(87) Internationale Veröffentlichungsnummer: WO9005211

(56) Entgegenhaltungen:
- EP-A- 0 099 586
- EP-B- 080 986
- GB-A- 2 047 297
- US-A- 4 443 262
- BULLETIN OF THE INSTITUTE OF PAPER CHEMISTRY, vol. 51, no. 11, Mai 1981, APPLETON(US), S. 1235, T.Mihara et al: "inorganic fiberboard for heat insulation".
- BULLETIN OF THE INSTITUTE OF PAPER CHEMISTRY, vol. 58, no. 4, Oktober 1987, APPLETON(US) S. 564, s. Toyoshima et al.: "inorganic fiberboard"
- BULLETIN OF THE INSTITUTE OF PAPER CHEMISTRY, vol. 57, no. 9, März 1987, APPLETON(US), S. 1351, K.Noshiro et al.: "mineral fiberboard"

## Beschreibung

Die Erfindung betrifft einen unbrennbaren papier-, karton- oder pappenartigen Werkstoff mit einem sehr hohen Anteil an anorganischen Bestandteilen, nämlich anorganischen Fasern und anorganischen teilchenförmigen Zusätzen, d.h. von Füllstoffen und Pigmenten.

Es ist allgemein bekannt, daß die Festigkeit von Papier auf der Basis von organischen Fasern durch die Ausbildung von Wasserstoffbrücken zwischen den organischen Fasern bedingt ist. Weiter ist bekannt, daß anorganische Füllstoffe durch mechanische Trennung der Fasern voneinander die für die Wasserstoffbrückenbindungen verfügbaren Faserflächen reduzieren oder bindungsfähige Stellen auf der Faser blockieren und durch schwächere Faser-Füllstoff-Faser-Bindungen ersetzen, wobei feinteilige Füllstoffe die Festigkeit besonders stark herabsetzen.

Werden also bei der Herstellung von papier- oder pappenähnlichen Werkstoffen nur anorganische Fasern und Füllstoffe, also Stoffe, die keine Wasserstoffbrückenbindungsfähigkeit besitzen, verwendet, so haben die erhaltenen Werkstoffe nur geringe Festigkeiten.

Aus der EP-A-0 109 782 und der EP-A-0 027 705 sind papierartige Werkstoffe bekannt, die anorganische Fasern, wie Glasfasern oder Mineralwollefasern, anorganische teilchenförmige Füllstoffe, wie Ton und Bentonit, sowie hydrolysierte Stärke als organisches Bindemittel enthalten. Es werden jedoch zur Verbesserung der Festigkeit und zur Erniedrigung der Sprödigkeit darüber hinaus auch organische Fasern eingesetzt. Die EP-A-0 109 782 beschreibt die Zugabe von mindestens 2 Gew.% Cellulosefasern, wobei jedoch der Anteil der brennbaren Bestandteile nicht höher als 10 Gew.% betragen soll.

Aus der DE-A-26 06 487 ist ein Verfahren zur kontinuierlichen Herstellung von Formteilen bekannt, die anorganische Fasern, ein Kieselsol und anionische Stärke enthalten. Diese Formteile enthalten jedoch keine anorganischen teilchenförmigen Füllstoffe.

Aus der EP-B-0 080 986 (AT-E-13777) ist ein Papierherstellungsverfahren bekannt, wonach ein Produkt erhalten wird, das organische Fasern, d.h. Zellstoff-Fasern, mineralische Füllstoffe, anionische kolloidale Kieselsäure und kationischen Guar enthält. Unter "mineralische Füllstoffe" werden auch Glasfasern verstanden. Ein derartiges Produkt ist wegen seines hohen Anteils an organischen Fasern brennbar und daher für viele Hochtemperaturanwendungen nicht geeignet.

Aus der US-A-3 253 978 ist ein Verfahren zur Erzeugung eines porösen anorganischen Blattes bekannt, das anorganische Fasern und/oder größere flocken, ein anionisches Kieselsol und kationische Stärke enthält. Ein derartiges Blatt enthält jedoch keine feinteiligen anorganischen Füllstoffe und besitzt unzureichende Festigkeit.

Aus der GB-A-21 27 867 ist ein fasermaterial mit geringer Dichte bekannt, das anorganische Fasern, anorganische Füllstoffe und einem hohen Anteil an kationischem Guar enthält. Bei den anorganischen Füllstoffen handelt es sich um Standardfüllstoffe, die in verhältnismäßig kleinen Mengen eingesetzt werden. Ferner wird zur Auffällung des Guars auf die anorganischen Fasern Borax zugesetzt.

Aus der GB-A-2 031 043 ist ein faseriges Blattmaterial bekannt, das anorganische Fasern in einer Matrix aus plastischem Ton (ball clay) enthält. Das Material kann ferner Bentonit zur Regulierung der Entwässerungsgeschwindigkeit enthalten. Als Bindemittel wird hydrolysierbare Stärke verwendet. Das Material enthält ferner einen verhältnismäßig hohen Anteil an Cellulosefasern.

Aus der US-A-3 702 279 ist die Herstellung eines thermischen Isoliermaterials bekannt, wobei anorganische Fasern mit einem Bindemittel aus einem anorganischen Sol vermischt werden, worauf das Sol geliert wird. Dieses Material enthält keine teilchenförmigen anorganischen Zusätze. Es werden keine organischen Bindemittel verwendet. Das Material wird nach der Trocknung gesintert.

Der Erfindung liegt die Aufgabe zugrunde, einen papier-, karton- oder pappenartigen Werkstoff zu schaffen, der einerseits unbrennbar ist und der andererseits eine hohe Festigkeit und Flexibilität hat und gut verarbeitbar ist. Diese Eigenschaften waren bisher unvereinbar, d.h. zur Herstellung von Fasermaterialien mit hoher Festigkeit und Flexibilität sowie mit guter Verarbeitbarkeit wurde bisher ein verhältnismäßig hoher Anteil an organischen Fasern für erforderlich gehalten, wodurch die Brennbarkeit natürlich zunahm.

Zur Lösung dieser Aufgabe schlägt die Erfindung unbrennbare papier-, karton- oder pappenartige Werkstoffe, enthaltend anorganische Fasern, anorganische teilchenförmige Zusätze und organische Binde- oder Flockungsmittel vor, die dadurch gekennzeichnet sind,
(1) daß die teilchenförmigen anorganischen Zusätze bis 40 bis 80 Gew.-% des Werkstoffes ausmachen,
(2) daß die anorganischen teilchenförmigen Zusätze aus
   (2.1) einem Basisfüllstoff, von dem mindestens 20 Gew.-% eine Teilchengröße von < 2 µm und nicht mehr als 20 Gew.-% eine Teilchengröße von > 20 µm einerseits und von < 0,5 µm andererseits haben, und
   (2.2) einem anionischen flockenbildenden Aktivpigment, von dem mindestens 50 Gew.-% eine Primärteilchengröße von < 2 µm haben, zusammengesetzt sind,
   (3.1) daß das organische Flockungsmittel ein kationisches polymeres Kohlenhydrat mit einem mittleren Molekulargewicht von 100 000 bis 2 000 000 und einem Substitutionsgrad von 0,01 bis 0,3 darstellt und in einer Menge von 0,5 bis 6 Gew.-%, bezogen auf die Trockenmasse des Werkstoffs, vorliegt und daß
   (3.2) 1000 g Basisfüllstoff nicht mehr als 0,1 mMol und 1000 g anionisches flockenbildendes Aktivpigment mindestens 0,1 mMol kationisches Kohlenhydrat unter flockenbildung zu binden vermögen.

Die erfindungsgemäßen Werkstoffe sind nicht brennbar. Sie erfüllen die Anforderungen der DIN 4102 der Klasse A. Aufgrund ihrer guten Festigkeitseigenschaften lassen sich die erfindungsgemäßen Werkstoffe ähnlich wie Papier, Karton und Pappe auf der Grundlage von Cellulosefasern leicht weiterverarbeiten. Die Herstellung der Werkstoffe kann auf den üblichen Papier-, Karton- bzw. Pappenmaschinen erfolgen.

Die guten Festigkeitseigenschaften sind deshalb überraschend, weil man bisher der Ansicht war, daß bei hohen füllstoffgehalten und bei zunehmender Teilchenfeinheit die festigkeitswerte drastisch abnehmen. Die Festigkeitswerte der erfindungsgemäßen Werkstoffe erhöhen sich dagegen innerhalb weiter Grenzen mit zunehmenden Mengen und zunehmender Teilchenfeinheit der teilchenförmigen anorganischen Zusätze.

Unter "teilchenförmigen anorganischen Zusätzen" versteht man erfindungsgemäß keine faserförmigen Zusätze, da die Länge der Fasern im allgemeinen in der Größenordnung von Millimetern liegt. Unter "Teilchengröße" versteht man die größte Abmessung eines Teilchens, was z.B. bei abgeplatteten Teilchen wichtig ist. Die Teilchen des anionischen flockenbildenden Aktivpigments zeigen manchmal die Neigung, größere Agglomerate zu bilden. Erfindungsgemäß versteht man daher unter der Teilchengröße die Größe der Primärteilchen.

Die Verbesserung der Festigkeitseigenschaften ist wahrscheinlich dadurch bedingt, daß sich das anionische flockenbildende Aktivpigment und das kationische polymere Kohlenhydrat einerseits an die anorganischen Fasern und andererseits an die anorganischen teilchenförmigen Basisfüllstoffe anlagern. Die Basisfüllstoffteilchen setzen sich auf den Faseroberflächen fest und verhindern auf diese Weise ein Aneinandergleiten der an sich glatten anorganischen Fasern, wodurch ein schiebefestes Faservlies erhalten wird. Anorganische Fasern sind nicht in der Lage, weder durch Wasserstoffbrückenbindung, noch durch Vernetzung in Kombination mit Schrumpfung, Festigkeiten auszubilden, wie es bei pflanzlichen fasern der fall ist. Die Festigkeit eines Blattes aus rein anorganischen Fasern beruht auf einer "Verklebung" der einzelnen Fasern miteinander an den Faserberührungspunkten mit Hilfe von organischen Bindemitteln. Aufgrund der geringen Flexibilität von anorganischen Fasern hat ein derartiges Faservlies nur relativ wenige Faser-Faser-Berührungspunkte, außerdem ist die Retention organischer Bindemittel bei der Entwässerung im herkömmlichen Papierherstellungsprozeß äußerst gering. Das fertige Produkt hat somit nur geringe Festigkeit.

Die erfindungsgemäß verwendeten Basisfüllstoffe können aufgrund ihrer Oberflächengröße und -struktur sowie aufgrund ihrer Ladungseigenschaften zusammen mit einem geeigneten kationischen Kohlenhydrat eine Flocke bilden. Bei der Flockung im wäßrigen System werden die anorganischen Fasern vom Füllstoff eingebettet. Durch die Zugabe des Füllstoffs wird demnach erfindungsgemäß sowohl die Anzahl der Berührungspunkte (Faser-Faser; Füllstoff-faser; Füllstoff-Füllstoff) als auch die Retention des Kohlenhydrats erhöht. Gute Gefügefestigkeit wird nur erzielt, wenn möglichst alle Faser-faser-Kreuzungspunkte vollständig und ohne Fehlstellen von Füllstoff eingebettet sind und das Flockungsmittel gleichmäßig verteilt ist. Dies ist nur möglich bei geeignet ausgebildeter Flocke. Die Steuerung der Flockung erfolgt erfindungsgemäß mit Hilfe der flockenbildenden Aktivpigmente. Diese können aufgrund ihres anionischen Ladungspotentials den Flockungspunkt verschieben und tragen darüber hinaus durch Ausbildung einer Mikroflocke zusammen mit dem kationischen Kohlenhydrat zu einer guten Verteilung desselben bei. Die anionischen flockenbildenden Aktivpigmente könne:. darüber hinaus fehlstellen im Füllstoff-füllstoff- und Faserfüllstoff-Verbund schließen.

Der beschriebene Reaktionsmechanismus verdeutlicht, daß es sich hierbei um ein sehr komplexes System handelt, bei dem auch synergistische Effekte auftreten können. Die einzelnen Komponenten der erfindungsgemäßen Werkstoffe - also fasern, Basisfüllstoff, anionisches flockenbildendes Aktivpigment und kationisches Kohlenhydrat - müssen daher hinsichtlich Art und Zugabemenge genau aufeinander abgestimmt werden.

Bezüglich der anorganischen Fasern bestehen keine Beschränkungen. Ein Ziel der Erfindung besteht jedoch darin, faserhaltige Werkstoffe bereitzustellen, in denen die potentiell cancerogenen Asbestfasern durch gesundheitlich unbedenkliche Fasern ersetzt sind. Hierzu zählen u.a. Glasfasern, Mineralfasern, Kieselsäurefasern, Basaltfasern und/oder Aluminiumoxidfasern. Die Dicke und die Länge der anorganischen Fasern kann innerhalb weiter Bereiche schwanken. Vorzugsweise haben mindestens 80% der anorganischen Fasern eine Länge im Bereich von etwa 1 bis 6 mm. Es können auch Gemische von anorganischen Fasern, die sich nach Zusammensetzung, Länge und Dicke voneinander unterscheiden, verwendet werden.

Auch bezüglich der teilchenförmigen anorganischen Basisfüllstoffe bestehen keine Beschränkungen. Ge eignet sind beispielsweise SiO₂, Kaolin, Aluminiumoxid, Bleicherden, Gips, Calciumcarbonat, Titandioxid, Zinkoxid, Perlite, Vermiculite und/oder andere, an sich bekannte Papierfüllstoffe bzw. Füllstoffe für Kunststoffmassen und Farben.

Einige dieser Basisfüllstoffe, wie Gips und Bleicherden, geben beim Erhitzen Kristallwasser bzw. Adsorptionswasser ab und wirken auf diese Weise feuerhemmend. Eine vergleichbare Wirkung hat Calciumcarbonat, das bei höheren Temperaturen Kohlendioxid abgibt.

Der Gehalt an anorganischen Basisfüllstoffen beträgt im allgemeinen 35 bis 75 Gew.-%, vorzugsweise 55 bis 70 Gew.-%, bezogen auf die Trockenmasse des Werkstoffs.

Der anorganische Basisfüllstoff hat vorzugsweise zu 35 bis 99 Gew.-% eine Teilchengröße von < 2 µm und zu nicht mehr als 10 Gew-.-% eine Teilchengröße von > 20 µm.

Das anionische flockenbildende Aktivpigment ist vorzugsweise Aluminiumhydroxid, Bentonit oder kolloidales amorphes SiO₂. Der Gehalt an Aktivpigmenten beträgt im allgemeinen etwa 1 bis 15, vorzugsweise 2 bis 10 Gew.-%, bezogen auf die Trockenmasse des Werkstoffs.

Verwendet man ein anionisches kolloidales amorphes SiO₂, so wird dies vorzugsweise in Form einer 30-40%igen wäßrigen Dispersion verwendet. Vorzugsweise verwendet man anionische Kieselsole, die durch Kontaktieren einer verdünnten Wasserglaslösung mit einem sauren Kationenaustauscher und Alterung des erhaltenen Sols erhalten worden sind. Sie sind in alkalischem Medium dispergiert, das mit der Siliciumdioxid-Oberfläche reagiert und dort eine negative Ladung erzeugt. Wegen der negativen Ladung stoßen sich die Teilchen gegenseitig ab nd bewirken damit eine Stabilisierung des Produktes. Geeignete Handelsprodukte sind z.B. unter der Bezeichnung Ludox (Warenzeichen der Firma Du Pont) erhältlich, obwohl auch andere Produkte verwendet werden können.

Verwendet man als Aktivpigment Aluminiumhydroxid, so kann dieses in statu nascendi aus einem Alkalialuminat und einer Säure, vorzugsweise aus Natriumaluminat und Schwefelsäure, oder aus einem Aluminiumsalz und Alkali, vorzugsweise aus Aluminiumsulfat und Natronlauge, hergestellt werden.

Verwendet man als Aktivpigment Bentonit, so wird quellfähiger Alkalibentonit bevorzugt.

Das Verhältnis zwischen den anorganischen teilchenfömrigen Zusätzen und dem kationischen polymeren Kohlenhydrat wird vorzugsweise so gewählt, daß kein Ladungsüberschuß vorhanden ist, so daß sich eine optimale flocke bildet.

Bevorzugte polymere Kohlenhydrate sind kationische Stärke, kationisches Amylopektin, kationische Galaktomannane (z.B. Guar oder Cassia) und/oder kationische Carboxymethylcellulose. Die Kohlenhydrate können in an sich bekannter Weise dadurch kationisiert werden, daß die gegebenenfalls hydrolysierten Ausgangs-Kohlenhydrate mit quaternären Ammoniumverbindungen quaternisiert werden. Die Kohlenhydrate können aber auch nach dem Trockenkationisierverfahren kationisiert werden. Den kationischen Kohlenhydraten können auch kationische Polyvinylalkohole zugesetzt werden.

Der Gehalt an polymerem kationischem Kohlenhydrat beträgt in der Regel 1 bis 5, vorzugsweise 1 bis 3 Gew.-%, bezogen auf die Trockenmasse des Werkstoffs. Dies hängt im wesentlichen von dem gewünschten Anwendungsgebiet ab. will man Werkstoffe mit hoher Temperaturbeständigkeit herstellen, so wird das polymere kationische Kohlenhydrat in geringeren Mengen verwendet. Werkstoffe für die Anwendung bei hohen Temperaturen sind beispielsweise Dichtungsmaterialien im Chemie- und Motorenbau sowie temperaturbeständige Filtermaterialien für heiße Gase und Flüssigkeiten. ferner können die erfindungsgemäßen Werkstoffe auch bei höheren Kohlenhydratkonzentrationen als Isolierwerkstoffe im Bauwesen, insbesondere im Trockenbau, z.B. als Kabeltrassen und Brandschutzisolierungen, für Brandschutztüren, Wand- und Deckenpaneele, Trägerschichten für wärmedämmende Werkstoffe sowie als feuerfeste Displays für Werbezwecke (in Kaufhäusern) verwendet werden. Ein weiteres wichtiges Anwendungsgebiet liegt im Fahrzeugbau, da die erfindungsgemäßen Werkstoffe neben ihrer Temperaturbeständigkeit ein niedriges spezifisches Gewicht haben. Auch bei einem höheren Gehalt an kationischem Kohlenhydrat findet keine Entflammung des Werkstoffs statt, da das kationische Kohlenhydrat lediglich verkohlt.

Das kationische polymere Kohlenhydrat hat im allgemeinen ein durchschnittliches Molekulargewicht von 200 000 bis 1 000 000, vorzugsweise von 300 000 bis 800 000, und einen Substitutionsgrad von 0,15 bis 0,02.

Die erfindungsgemäßen Werkstoffe können ferner kationische, anionische oder nichtionogene Retentionshilfsmittel enthalten. Es handelt sich hierbei in der Regel um die in der Papierindustrie üblichen Retentionshilfsmittel, die vorzugsweise in Mengen von etwa 0,02 bis 0,2 Gew.-%, bezogen auf die Trockenmasse des Werkstoffs, zugesetzt werden.

Als Retentionshilfsmittel kann beispielsweise ein kationisches Polyacrylamid mit einem Molekulargewicht von etwa 1 bis 10 Millionen oder ein Polyäthylenimin mit einem Molekulargewicht von etwa 80.000 bis 300.000 verwendet werden.

Die erfindungsgemäßen Werkstoffe können ferner Naßfestmittel enthalten, und zwar vorzugsweise in einer Menge von etwa 0,2 bis 5 Gew.-%, bezogen auf die Trockenmasse des Werkstoffs. Geeignete Naßfestmittel sind beispielsweise Harnstoff- oder Melamin-Formaldehydharze, Polyamidamin-Epichlorhydrinharze u. dgl.

Gegenstand der Erfindung ist auch die Ausbildung der erfindungsgemäßen Werkstoffe als dreidimensionale Formkörper. Dazu gehören u.a. Rohre, Schalen, Filterkörper, Isolierwände, Dichtungselemente usw.

Die erfindungsgemäßen Werkstoffe werden vorzugsweise dadurch hergestellt, daß man eine wäßrige Dispersion der anorganischen fasern und der teilchenförmigen anorganischen Basisfüllstoffe mit einer wäßrigen Suspension des Aktivpigments vermischt und diesem Gemisch kurz vor der Formgebung das kationische polymere Kohlenhydrat zusetzt. Die Formgebung kann z.B. auf einer Papier- oder Pappenmaschine durchgeführt werden. In diesem Fall spricht man von einer Blattbildung. Die Herstellung der dreidimensionalen Formkörper erfolgt vorzugsweise nach dem Fasergußverfahren. Es ist aber auch möglich, den noch feuchten Bogen in einer dreidimensionalen form abzulegen und zu trocknen.

Vorzugsweise führt man die Formgebung durch, nachdem sich nach Zugabe des kationischen polymeren Kohlenhydrats im wäßrigen Gemisch Flocken gebildet haben.

Vorzugsweise führt man die Formgebung nach Ablauf von mindestens 10 Sekunden nach der Zugabe des kationischen polymeren Kohlenhydrats durch. Das Retentionshilfsmittel wird vorzugsweise nach der Zugabe des kationischen polymeren Kohlenhydrats zugesetzt.

Um homogene Produkte zu erhalten, werden die anorganischen Fasern und die anorganischen Basisfüllstoffe vor der Erzeugung der Dispersion vorzugsweise getrennt einer Naßdispergierung unterzogen, worauf man die getrennten Dispersionen miteinander vermischt. Auf diese Weise wird gewährleistet, daß jeder Bestandteil durch Auswahl einer geeigneten Rührgeschwindigkeit, Rührdauer usw. optimal dispergiert wird. Beispielsweise hängen die Dispergierparameter von der Beschaffenheit, Länge und Dicke der anorganischen fasern bzw. von der Beschaffenheit, der Teilchengröße und dem spezifischen Gewicht der Basisfüllstoffteilchen ab.

Der gemischten Dispersion aus anorganischen fasern und anorganischen Basisfüllstoffteilchen wird dann die wäßrige Dispersion der Aktivpigmente zugesetzt, worauf kurz (etwa 10 bis 30 Sekunden) vor der Blattbildung das kationische Kohlenhydrat zugesetzt wird. Anschließend wird das Retentionsmittel zugesetzt.

Die Erfindung ist durch die nachstehenden Beispiele erläutert.

### Beispiele 1 bis 6

Langfaserige Glasfaser (2-6 mm) wird in Wasser vordispergiert. Dann wird eine getrennte Vordispersion aus Mineralfasern mit einer Faserlänge von bis zu etwa 3 mm hergestellt. Als Mineralfaser wird das Handelsprodukt "Inorphil" (Warenzeichen der Firma Laxa, Schweden, verwendet). Die Gewichtsanteile zwischen Glasfasern und Mineralfasern sind in Tab. I angegeben. Anschließend wird eine Dispersion aus Kaolin (Basisfüllstoff) hergestellt. Die Teilchengrößen und die Gewichtsanteile der verwendeten Kaolinsorten sind ebenfalls in Tab. I angegeben.

Die drei Vordispersionen werden mit einer Dispersion von kolloidalem, amorphem SiO₂ gründlich vermischt. Der Wassergehalt der Dispersion beträgt etwa 60-70 Gew.-%.

Dann wird eine Lösung von kationischer Stärke (Handelsprodukt Amijel, Q-Tak 210 der Firma Cerestar) zugesetzt (Feststoffgehalt der Lösung = 1 Gew.-%). Die Gewichtsanteile an kolloidalem SiO₂ und kationischer Stärke sind ebenfalls in Tab. I angegeben.

Nach Zugabe der kationischen Stärke bilden sich flocken. Nach Beispiel 6 wird noch ein kationisches Polyacrylamid als Retentionsmittel (Nalco 47-32; Warenzeichen der Firma Nalco Chemical Co.) in der in Tab. I angegebenen Menge zugesetzt.

Etwa 20 Sekunden nach Zugabe der kationischen Stärke wird die wäßrige Masse auf eine Laborblattbildungsanlage nach Rapid-Köthen gebracht, worauf die wäßrige Phase abgesaugt wird. Man erhält ein Blatt, das nach dem Trocknen eine Dicke von etwa 0,3 mm hat. Die Zugfestigkeiten der Versuchsblätter sind in Tab. I angegeben.

Wie aus den Beispielen 1 bis 6 hervorgeht, nimmt die Festigkeit überraschenderweise und entgegen dem heutigen Wissensstand der Papierindustrie mit zunehmendem Basisfüllstoffgehalt und größerer Teilchenfeinheit bei gleichzeitig sehr guten Retentionswerten in starkem Maße zu.

Bereits die Vergleichsbeispiele 1 und 3 zeigen den Einfluß der Teilchenfeinheit, während die Vergleichsbeispiele 3 und 4 den Einfluß des Füllstoffgehalts auf die mechanische Festigkeit zeigen.

Die erfindungsgemäßen Beispiele 2, 5 und 6 zeigen die durch den Zusatz des anionischen flockenbildenden Aktivpigments bedingte Festigkeitssteigerungen, wobei die nach Beispiel 5 gegenüber dem Beispiel 2 erhöhte Festigkeit auch durch den höheren Anteil und die höhere Teilchenfeinheit des Basisfüllstoffes bedingt ist.

Beispiel 6 zeigt, daß durch den Einsatz eines Retentionshilfsmittels die Festigkeit gegenüber dem Werkstoff des nächstvergleichbaren Beispiels 5 noch weiter gesteigert werden kann.

### Beispiele 7 - 10

Die Herstellung der Faser- und Füllstoff-Vordispersionen erfolgt wie nach den Beispielen 1 bis 6, wobei die in Tab. II angegebenen Substanzen und Gewichtsverhältnisse verwendet werden. Die Vermischung der Vordispersionen mit den anderen Bestandteilen sowie die Blattbildung werden ebenfalls wie nach den Beispielen 1 bis 6 durchgeführt.

In Beispiel 7 wird als Aktivpigment statt der kolloidalen, amorphen Kieselsäure eine Aluminiumhydroxid-Dispersion verwendet, die in situ aus Aluminiumsulfat und Natriumhydroxid hergestellt wurde

In Beispiel 8 wird als Aktivpigment Bentonit verwendet. Das Beispiel 9 wurde als Vergleichsbeispiel (ohne Aktivpigment) aufgenommen.

Mit den Beispielen 7 bis 10 soll der Einfluß der verschiedenen flockenbildenden Aktivpigmente auf die Festigkeitseigenschaften der erfindungsgemäßen, nichtbrennbaren anorganischen Werkstoffe gezeigt werden. Die Auswahl und die Menge des flockenbildenden Aktivpigments ist weitgehend von den Eigenschaften des Basisfüllstoffes abhängig. Die Einsatzmenge an organischen Hilfsmitteln, wie Kohlenhydraten, ist durch die Anforderungen an die Nichtbrennbarkeit in starkem Maße begrenzt. Durch den Zusatz von Aktivpigmenten zum Basisfüllstoff wird die Suspension in den jeweils günstigsten Flockungsbereich "geschoben", und erst dadurch wird eine akzeptable mechanische Festigkeit erzielt.

Dies wird dokumentiert durch einen Vergleich der Festigkeiten der Werkstoffe nach den Beispielen 1, 3 (Tab. I) und 9, bei denen kein Aktivpigment eingesetzt wurde, mit den jeweils zugehörigen Werten der übrigen Beispiele.

### Beispiele 11 -15

Die Herstellung der Vordispersionen, das Vermischen der Dispersionen sowie die Blattbildung werden wie nach den Beispielen 1 bis 6 durchgeführt. Die einzelnen Substanzen sowie ihre Gewichtsanteile sind in Tab. III angegeben. Die in dieser Tabelle angegebenen Beispiele zeigen, daß verschiedene kationische Kohlenhydrate verwendet werden können, wenn sie einen geeigneten Substitutionsgrad (DS) und ein geeignetes Molekulargewicht aufweisen.

In Beispiel 15 wurde eine Kombination von zwei verschiedenen Kohlenhydraten eingesetzt, die ebenfalls brauchbare Festigkeitswerte ergibt.

Entsprechende Blätter können auch auf geeigneten Papier- bzw. Pappenmaschinen (Lang- bzw. Rundsieb) in jeder beliebigen Dicke hergestellt werden. Die Gesamtretention beträgt je nach Rezeptur und Maschinentyp zwischen 85 und 95%. Abhängig von der Art und Menge der eingesetzten Fasermaterialien und Füllstoffe kann das spezifische Gewicht in Bereichen von 500 bis 1000 kg/m³ variiert werden. Die Isolationsfähigkeit und damit die Einsatzmöglichkeit hängt hauptsächlich vom spezifischen Gewicht des erzeugten Werkstoffes ab, während sich die Temperaturbeständigkeit in erster Linie nach dem Schmelzpunkt der Fasern richtet. In den angegebenen Rezepturbeispielen wäre der Ersatz der Glasfaser durch andere fasern mit einer höheren Temperaturbeständigkeit problemlos und ohne nachteilige Auswirkung auf die mechanische Eigenschaft.

## Patentansprüche

1. Unbrennbarer, papier-, karton- oder pappenartiger Werkstoff, enthaltend anorganische Fasern, anorganische teilchenförmige Zusätze und organische Binde- oder Flockungsmittel, dadurch **gekennzeichnet,**
(1) daß die teilchenförmigen anorganischen Zusätze 40 bis 80 Gew.-% der Trockenmasse des Werkstoffs ausmachen;
(2) daß die anorganischen teilchenförmigen Zusätze aus
(2.1) einem Basisfüllstoff, von dem mindestens 20 Gew-.-% eine Teilchengröße von < 2 µm und nicht mehr als 20 Gew.-% eine Teilchengröße von > 20 µm einerseits und von < 0,5 µm andererseits haben, und
(2.2) einem anionischen flockenbildenden Aktivpigment, von dem mindestens 50 Gew.-% eine Primärteilchengröße von < 2 µm haben, zusammengesetzt sind,
(3.1) daß das organische Flockungsmittel ein kationisches polymeres Kohlenhydrat mit einem mittleren Molekulargewicht von 100 000 bis 2 000 000 und einem Substitutionsgrad von 0,01 bis 0,3 darstellt und in einer Menge von 0,5 bis 6 Gew.-%, bezogen auf die Trockenmasse des Werkstoffs, vorliegt und daß
(3.2) 1000 g Basisfüllstoff nicht mehr als 0,1 mMol und 1000 g anionisches flockenbildendes Aktivpigment mindestens 0,1 mMol kationisches Kohlenhydrat unter Flockenbildung zu binden vermögen.

2. Werkstoff nach Anspruch 1, dadurch gekennzeichnet, daß die Menge der teilchenförmigen anorganischen Zusätze (1) etwa 50 bis 75 Gew.-%, vorzugsweise etwa 60 bis 75 Gew.-%, bezogen auf die Trockenmasse des Werkstoffes, beträgt.

3. Werkstoff nach Anspruch 1 oder 2, dadurch gekennzeichnet, daß die anorganischen Fasern Glasfasern, Mineralfasern, Kieselsäurefasern, Basaltfasern und/oder Aluminiumoxidfasern darstellen.

4. Werkstoff nach einem der Ansprüche 1 bis 3, dadurch gekennzeichnet, daß mindestens 80% der anorganischen Fasern eine Länge im Bereich von 1 bis 6 mm haben.

5. Werkstoff nach einem der Ansprüche 1 bis 4, dadurch gekennzeichnet, daß die teilchenförmigen anorganischen Basisfüllstoffe (2.1) SiO₂, Kaolin, Aluminiumoxid, Bleicherden, Gips, Calciumcarbonat, Titandioxid, Zinkoxid, Perlite, Vermiculite und/oder andere, an sich bekannte Papierfüllstoffe bzw. Füllstoffe für Kunststoffmassen und Farben darstellen.

6. Werkstoff nach einem der Ansprüche 1 bis 5, dadurch gekennzeichnet, daß der Gehalt an anorganischen Basisfüllstoffen (2.1) 35 bis 75, vorzugsweise 55 bis 70 Gew.-%, bezogen auf die Trockenmasse des Werkstoffs, beträgt.

7. Werkstoff nach einem der Ansprüche 1 bis 6, dadurch gekennzeichnet, daß der anorganische Basisfüllstoff (2.1) zu 35 bis 99 Gew.-% eine Teilchengröße von < 2 µm und zu nicht mehr als 10 Gew.-% eine Teilchengröße von > 20 µm hat.

8. Werkstoff nach einem der Ansprüche 1 bis 7, dadurch gekennzeichnet, daß das anionische flockenbildende Aktivpigment (2.2) Aluminiumhydroxid, Bentonit oder kolloidales amorphes SiO₂ darstellt.

9. Werkstoff nach Anspruch 8, dadurch gekennzeichnet, daß das Aluminiumhydroxid in statu nascendi aus einem Alkalialuminat und einer Säure, vorzugsweise aus Natriumaluminat und Schwefelsäure, oder aus einem Aluminiumsalz und Alkali, vorzugsweise aus Aluminiumsulfat und Natronlauge, erhalten worden ist.

10. Werkstoff nach einem der Ansprüche 1 bis 9, dadurch gekennzeichnet, daß das Verhältnis zwischen den anorganischen teilchenförmigen Zusätzen (2) und dem kationischen polymeren Kohlenhydrat (3) so gewählt ist, daß kein Ladungsüberschuß vorhanden ist.

11. Werkstoff nach einem der Ansprüche 1 bis 10, dadurch gekennzeichnet, daß das kationische polymere Kohlenhydrat (3) kationische stärke, kationisches Amylopektin, ein kationisches Galaktomannan und/oder kationische Carboxymethylcellulose darstellt.

12. Werkstoff nach einem der Ansprüche 1 bis 11, dadurch gekennzeichnet, daß der Gehalt an kationischem polymerem Kohlenhydrat (3) 1 bis 5, vorzugsweise 1 bis 3 Gew.-%, bezogen auf die Trockenmasse des Werkstoffs, beträgt.

13. Werkstoff nach einem der Ansprüche 1 bis 12, dadurch gekennzeichnet, daß das kationische polymere Kohlenhydrat (3) durch Umsetzung des Ausgangs-Kohlenhydrats mit einer quaternären Ammoniumverbindung erhalten worden ist.

14. Werkstoff nach einem der Ansprüche 1 bis 13, dadurch gekennzeichnet, daß das kationische polymere Kohlenhydrat (3) ein durchschnittliches Molekulargewicht von 200 000 bis 1 000 000, vorzugweise von 300 000 bis 800 000 und einen Substitutionsgrad von 0,15 bis 0,02 hat.

15. Werkstoff nach einem der Ansprüche 1 bis 14, dadurch gekennzeichnet, daß er zusätzlich kationische, anionische oder nichtionogene Retentionshilfsmittel enthält.

16. Werkstoff nach einem der Ansprüche 1 bis 15, dadurch gekennzeichnet, daß das Retentionshilfsmittel in einer Menge von etwa 0,02 bis 0,2 Gew.-%, bezogen auf die Trockenmasse des Werkstoffs, vorliegt.

17. Werkstoff nach Anspruch 15 oder 16, dadurch gekennzeichnet, daß das Retentionshilfsmittel ein kationisches Polyacrylamid mit einem Molekulargewicht von etwa 1 bis 10 Millionen oder ein kationisches Polyäthylenimin mit einem Molekulargewicht von etwa 80 000 bis 300 000 darstellt.

18. Werkstoff nach einem der Ansprüche 1 bis 17, dadurch gekennzeichnet, daß er zusätzlich Naßfestmittel enthält.

19. Werkstoff nach einem der Ansprüche 1 bis 18, als dreidimensionaler Formkörper.

20. Verfahren zur Herstellung eines Werkstoffs nach einem der Ansprüche 1 bis 14, dadurch gekennzeichnet, daß man eine wäßrige Dispersion von anorganischen Fasern und teilchenförmigen anorganischen. Basisfüllstoffen (2.1) mit einer wäßrigen Suspension des Aktivpigments (2.2) vermischt und diesem Gemisch kurz vor der Formgebung das kationische polymere Kohlenhydrat (3) zusetzt.

21. Verfahren nach Anspruch 20, dadurch gekennzeichnet, daß man die Formgebung durchführt, nachdem sich nach Zugabe des kationischen polymeren Kohlenhydrats (3) im wäßrigen Gemisch Flocken gebildet haben.

22. Verfahren nach Anspruch 20 oder 21, dadurch gekennzeichnet, daß man die Formgebung nach Ablauf von mindestens 10 Sekunden ab Zugabe des kationischen polymeren Kohlenhydrats (3) durchführt.

23. Verfahren nach einem der Ansprüche 20 bis 23, dadurch gekennzeichnet, daß man nach der Zugabe des kationischen polymeren Kohlenhydrats (3) ein Retentionshilfsmittel nach Maßgabe eines der Ansprüche 15-17 zusetzt.

24. Verfahren nach einem der Ansprüche 20 bis 23, dadurch gekennzeichnet, daß man die anorganischen Fasern und die anorganischen Basisfüllstoffe (2.1) und Aktivpigmente (2.2) vor der Erzeugung der Dispersion getrennt einer Naßdispergierung unterzieht.

25. Verfahren nach einem der Ansprüche 20 bis 24, dadurch gekennzeichnet, daß man den Werkstoff auf einer an sich bekannten Papier-, Karton- oder Pappemaschine, bzw., wenn es sich um dreidimensionale Formkörper handelt, nach dem Fasergußverfahren oder durch Verformen einer noch feuchten Faserbahn herstellt.

## Claims

1. A non-combustible paper, cardboard or paperboard-like material containing inorganic fibres, inorganic particulate additives and organic binding or flocculating agents, characterised in that
(1) the particulate inorganic additives constitute 40-80% by weight of the dry matter of the material;
(2) the inorganic particulate additives are composed of
(2.1) a base filler, of which at least 20% by weight has a particle size of <2 µm and not more than 20% by weight has a particle size of >20 µm, on the one hand, and <0.5 µm, on the other hand, and
(2.2) an anionic flocculating active pigment of which at least 50% by weight has a primary particle size of <2 µm,
(3.1) the organic flocculating agent is a cationic polymeric carbohydrate with an average molecular weight of 100,000 to 2,000,000 and a degree of substitution of 0.01 to 0.3 and is present in a quantity of 0.5 to 6% by weight, based on the dry matter of the material, and
(3.2) 1000 g of base filler is unable to bind more than 0.1 mMol and 1000 g of anionoic flocculating active pigment is able to bind at least 0.1 mMol cationic carbohydrate while flocculation is taking place.

2. A material according to claim 1, characterised in that the quantity of particulate inorganic additives (1) amounts to approximately 50 to 75% by weight, preferably approximately 60 to 75% by weight, based on the dry matter of the material.

3. A material according to claim 1 or 2, characterised in that the inorganic fibres are glass fibres, mineral fibres, silicic acid fibres, basalt fibres and/or aluminium oxide fibres.

4. A material according to any one of claims 1 to 3, characterised in that at least 80 of the inorganic fibres have a length in the range of 1 to 6 mm.

5. A material according to any one of claims 1 to 4, characterised in that the particulate inorganic base fillers (2.1) are SiO₂, kaolin, aluminium oxide, fuller's earth, gypsum, calcium carbonate, titanum dioxide, zinc oxide, perlite, vermiculite and/or other per se known paper fillers or fillers for synthetic substances and paints.

6. A material according to any one of claims 1 to 5, characterised in that the content of inorganic base fillers (2.1) amounts to 35 to 75, preferably 55 to 70% by weight, based on the dry matter of the material.

7. A material according to any one of claims 1 to 6, characterised in that 35 to 99% by weight of the inorganic base filler (2.1) has a particle size of <2 µm and not more than 10% by weight has a particle size of >20 µm.

8. A material according to any one of claims 1 to 7 characterised in that the anionic flocculating active pigment (2.2) is aluminium hydroxide, bentonite or colloidal amorphous SiO₂.

9. A material according to claim 8, characterised in that the aluminium hydroxide was obtained in status nascendi from an alkali aluminate and an acid, preferably from sodium aluminate and sulphuric acid, or from an aluminium salt and alkali, preferably from aluminium sulphate and caustic soda.

10. A material according to any one of claims 1 to 9, characterised in that the ratio between the inorganic particulate additives (2) and the cationic polymeric carbohydrate (3) is such that there is no excess charge.

11. A material according to any one of claims 1 to 10, characterised in that the cationic polymeric carbohydrate (3) is cationic starch, cationic amylopectin, a cationic galactomannan and/or cationic carboxymethylcellulose.

12. A material according to any one of claims 1 to 11, characterised in that the content of cationic polymeric carbohydrate (3) is 1 to 5, preferably 1 to 3% by weight, based on the dry matter of the material.

13. A material according to any one of claims 1 to 12, characterised in that the cationic polymeric carbohydrate (3) is obtained by reacting the initial carbohydrate with a quaternary ammonium compound.

14. A material according to any one of claims 1 to 13, characterised in that the cationic polymeric carbohydrate (3) has an average molecular weight of 200,000 to 1,000,000, preferably 300,000 to 800,000, and a degree of substitution of 0.15 to 0.02.

15. A material according to any one of claims 1 to 14, characterised in that, in addition, it contains cationic, anionic or non-ionic retention aids.

16. A material according to any one of claims 1 to 15, characterised in that the retention aid is present in a quantity of approximately 0.02 to 0.2% by weight, based on the dry matter of the material.

17. A material according to claim 15 or 16, characterised in that the retention aid is a cationic polyacrylamide with a molecular weight of approximately 1 to 10 million or a cationic polythylene imine with a molecular weight of approximately 80,000 to 300,000.

18. A material according to any one of claims 1 to 17, characterised in that, in addition, it contains wet strength agents.

19. A material according to any one of claims 1 to 18 in the form of a three-dimensional moulded body.

20. A method of preparing a material according to any one of claims 1 to 14, characterised in that an aqueous dispersion of inorganic fibres and particulate inorganic base fillers (2.1) is mixed with an aqueous suspension of the active pigment (2.2) and the cationic plolymeric carbohydrate (3) is added to this mixture shortly before shaping.

21. A method according to claim 20, characterised in that the shaping is carried out after flocks have formed in the aqueous mixture following the addition of the cationic polymeric carbohydrate (3).

22. A method according to claim 20 or 21, characterised in that the shaping is carried out at the end of at least 10 seconds following the addition of cationic polymeric carbohydrate (3).

23. A process according to any one of claims 20 to 22, characterised in that a retention aid according to any one of claims 15-17 is added following the addition of the cationic polymeric carbohydrate (3).

24. A process according to any one of claims 20 to 23, characterised in that the inorganic fibres and the inorganic base fillers (2.1) and active pigments (2.2) are subjected separately to wet dispersing prior to production of the dispersion.

25. A process according to any one of claims 20 to 24, characterised in that the material is prepared on a per se known paper, cardboard or paperboard machine or, if a three-dimensional moulded body is involved, is manufactured according to the fibrous casting process or by deformation of a still moist fibrous web.

## Revendications

1. Matériau non inflammable de type papier, carton ou carton épais, contenant des fibres minérales, des additifs particulaires minéraux et des liants ou floculants organiques, caractérisé par le fait que :
(1) les additifs minéraux particulaires représentent 40 à 80% en poids de la masse sèche du matériau ;
(2) les additifs particulaires minéraux sont composés de :
(2.1) une charge de base, dont au moins 20% en poids ont une dimension de particule de < 2 µm et pas plus de 20% en poids, une dimension de particule de > 20 µm, d'une part, et de < 0,5 µm, d'autre part ; et
(2.2) un pigment activé anionique, formant un floc, dont au moins 50% en poids ont une dimension de particule primaire de < 2 µm ;
(3.1) l'agent floculant organique consiste en un hydrate de carbone polymère cationique, présentant une masse moléculaire moyenne de 100 000 à 2 000 000 et un degré de substitution de 0,01 à 0,3, et est présent dans une quantité de 0,5 à 6% en poids, par rapport à la masse sèche du matériau ; et
(3.2) 1 000 g de charge de base sont capables de lier pas plus de 0,01 mmole, et 1 000 g de pigment activé anionique formant un floc, au moins 0,1 mmole d'hydrate de carbone cationique avec formation d'un floc.

2. Matériau selon la revendication 1, caractérisé par le fait que la quantité des additifs minéraux particulaires (1) s'élève à environ 50 à 75% en poids, de préférence, à environ 60 à 75% en poids, par rapport à la masse sèche du matériau.

3. Matériau selon l'une des revendications 1 et 2, caractérisé par le fait que les fibres minérales consistent en fibres de verre, fibres minérales, fibres de silice et fibres de basalte et/ou fibres d'oxyde d'aluminium.

4. Matériau selon l'une quelconque des revendications 1 à 3, caractérisé par le fait qu'au moins 80% des fibres minérales ont une longueur se situant dans la plage de 1 à 6 mm.

5. Matériau selon l'une quelconque des revendications 1 à 4, caractérisé par le fait que les charges de base minérales particulaires (2.1) consistent en SiO₂, kaolin, oxyde d'aluminium, argiles à smectite, gypse, carbonate de calcium, dioxyde de titane, oxyde de zinc, perlite, vermiculite et/ou autres charges pour papier connues en soi ou charges pour masses de matières plastiques et matières colorantes.

6. Matériau selon l'une quelconque des revendications 1 à 5, caractérisé par le fait que la teneur en charges de base minérales (2.1) s'élève à 35 à 75, de préférence, à 55 à 70% en poids, par rapport à la masse sèche du matériau.

7. Matériau selon l'une quelconque des revendications 1 à 6, caractérisé par le fait que la charge de base minérale (2.1) présente, à hauteur de 35 à 99% en poids, une dimension de particule de < 2 µm , et, à hauteur de pas plus de 10% en poids, une dimension de particule de > 20 µm.

8. Matériau selon l'une quelconque des revendications 1 à 7, caractérisé par le fait que le pigment activé anionique (2.2), formant un floc, consiste en hydroxyde d'aluminium, bentonite ou SiO₂ amorphe colloïdale.

9. Matériau selon la revendication 8, caractérisé par le fait que l'hydroxyde d'aluminium a été obtenu à l'état naissant à partir d'un aluminate alcalin et d'un acide, de préférence, à partir d'aluminate de sodium et d'acide sulfurique, ou à partir d'un sel d'aluminium et d'un alcali, de préférence, à partir d'un sulfate d'aluminium et de lessive de soude.

10. Matériau selon l'une quelconque des revendications 1 à 9, caractérisé par le fait que le rapport entre les additifs particulaires minéraux (2) et l'hydrate de carbone polymère cationique (3) est choisi de telle sorte qu'il n'y ait pas d'excès de charge.

11. Matériau selon l'une quelconque des revendications 1 à 10, caractérisé par le fait que l'hydrate de carbone polymère cationique (3) consiste en amidon cationique, amylopectine cationique, un galactomannane cationique et/ou une carboxyméthylcellulose cationique.

12. Matériau selon l'une quelconque des revendications 1 à 11, caractérisé par le fait que la teneur en hydrate de carbone polymère cationique (3) s'élève à 1 à 5, de préférence, à 1 à 3% en poids, par rapport à la masse sèche du matériau.

13. Matériau selon l'une quelconque des revendications 1 à 12, caractérisé par le fait que l'hydrate de carbone polymère cationique (3) a été obtenu par réaction de l'hydrate de carbone de départ avec un composé d'ammonium quaternaire.

14. Matériau selon l'une quelconque des revendications 1 à 13, caractérisé par le fait que l'hydrate de carbone polymère cationique (3) a une masse moléculaire moyenne de 200 000 à 1 000 000, de préférence, de 300 000 à 800 000, et un degré de substitution de 0,15 à 0,02.

15. Matériau selon l'une quelconque des revendications 1 à 14, caractérisé par le fait qu'il contient additionnellement des adjuvants de rétention cationiques, anioniques ou non ioniques.

16. Matériau selon l'une quelconque des revendications 1 à 15, caractérisé par le fait que l'adjuvant de rétention est présent dans une quantité d'environ 0,02 à 0,2% en poids, par rapport à la masse sèche du matériau.

17. Matériau selon l'une des revendications 15 ou 16, caractérisé par le fait que l'adjuvant de rétention est constitué par un polyacrylamide cationique présentant une masse moléculaire d'environ 1 à 10 millions ou une polyéthylène imine cationique présentant une masse moléculaire d'environ 80 000 à 300 000.

18. Matériau selon l'une quelconque des revendications 1 à 17, caractérisé par le fait qu'il contient additionnellement un agent de résistance à l'état humide.

19. Matériau selon l'une quelconque des revendications 1 à 18, se présentant sous la forme d'un corps façonné tridimensionnel.

20. Procédé de fabrication d'un matériau tel que défini à l'une quelconque des revendications 1 à 14, caractérisé par le fait qu'on mélange une dispersion aqueuse de fibres minérales et de charges de base minérales particulaires (2.1) avec une suspension aqueuse du pigment activé (2.1), et qu'on ajoute à ce mélange, peu de temps avant le façonnage, l'hydrate de carbone polymère cationique.

21. Procédé selon la revendication 20, caractérisé par le fait qu'on conduit le façonnage après qu'il se soit formé des flocs dans le mélange aqueux après l'addition de l'hydrate de carbone polymère cationique (3).

22. Procédé selon l'une des revendications 20 et 21, caractérisé par le fait qu'on conduit le façonnage après qu'il se soit écoulé au moins 10 secondes à partir de l'addition de l'hydrate de carbone polymère cationique (3).

23. Procédé selon l'une quelconque des revendications 20 à 22, caractérisé par le fait qu'après l'addition de l'hydrate de carbone polymère cationique (3), on ajoute un adjuvant de rétention selon ce qui est défini à l'une quelconque des revendications 15 à 17.

24. Procédé selon l'une quelconque des revendications 20 à 23, caractérisé par le fait qu'on soumet les fibres minérales et les charges de base minérales (2.1) et les pigments activés (2.2) avant l'obtention de la dispersion, de façon séparée, à une dispersion à l'état humide.

25. Procédé selon l'une quelconque des revendications 20 à 24, caractérisé par le fait qu'on fabrique le matériau sur une machine connue en soi pour la fabrication du papier, du carton ou du carton épais, ou, lorsqu'il s'agit de corps façonnés tridimensionnels, selon le procédé de coulée sur fibres ou par façonnage d'une bande de fibres encore humide.
